# EUROPÄISCHE PATENTANMELDUNG

(11) **EP 4 685 244 A1**
(43) Veröffentlichungstag der Anmeldung: **28.01.2026**
(21) Anmeldenummer: 24191114.8
(22) Anmeldetag: 26.07.2024
(51) Int. Cl.: C21B 13/00, C21B 13/14

(54) **VERFAHREN ZUM BETREIBEN EINES DIREKTREDUKTIONSREAKTORS IN EINEM INTEGRIERTEN HÜTTENWERK**

(71) Anmelder: ThyssenKrupp Steel Europe AG, 47166 Duisburg (DE)
(72) Erfinder: Jäger, Nils, 47166 Duisburg (DE); Suer, Julian, 47166 Duisburg (DE); Kohnen, Boris, 47166 Duisburg (DE)
(74) Vertreter: ThyssenKrupp Steel Europe AG

(57) **Zusammenfassung**

Die Erfindung betrifft ein Verfahren zum Betreiben eines Direktreduktionreaktors (2) in einem integrierten Hüttenwerk (1), umfassend mindestens einen Direktreduktionsreaktor (2) zum Direktreduzieren von oxidischen Eisenträgern (io) zu direktreduzierten Eisenträgern (ri) und Erzeugung eines Reaktorgases (TG), mindestens einen Elektroofen (5) zum Einschmelzen des Eisenschwamms zu Roheisen und Erzeugung eines Elektroofengases (EG) und mindestens einen Konverter (4) zum Raffinieren von Roheisen zu Rohstahl oder Stahl und Erzeugung eines Konvertergases (KG), wobei mindestens ein Teil des aus dem Direktreduktionsreaktor (1) abgeführten Reaktorgases (TG) im Kreislauf (I) geführt wird, in mindestens einem Reduktionsgaserwärmer (5) oder in mindestens einem Reformer erwärmt und in den Direktreduktionsreaktor (2) als Reduktionsgas (RG) wieder zugeführt wird, wobei das aus dem Elektroofen (5) abgeführte Elektroofengas (EG) und/oder das aus dem Konverter (4) abgeführte Konvertergas (KG) zumindest zu einem Teil dem Reduktionsgas (RG) nach Verlassen des Reduktionsgaserwärmers (5) oder des Reformers beigemengt wird und/oder direkt in den Direktreduktionsreaktor (2) und/oder direkt in den Reformer eingebracht wird, wobei das Elektroofengas (EG) und/oder Konvertergas (KG) eine Temperatur von mindestens 700 °C aufweist.

## Beschreibung

Die Erfindung betrifft ein Verfahren zum Betreiben eines Direktreduktionsreaktors in einem integrierten Hüttenwerk, umfassend mindestens einen Direktreduktionsreaktor zum Direktreduzieren von oxidischen Eisenträgern zu direkt reduzierten Eisenträgern und Erzeugung eines Reaktorgases, mindestens einen Elektroofen zum Einschmelzen der direkt reduzierten Eisenträger zu Roheisen und Erzeugung eines Elektroofengases und mindestens einen Konverter zum Raffinieren von Roheisen zu Rohstahl oder Stahl und Erzeugung eines Konvertergases, wobei mindestens ein Teil des aus dem Direktreduktionsreaktor abgeführten Reaktorgases im Kreislauf geführt wird, in mindestens einem Reduktionsgaserwärmer oder in mindestens einem Reformer erwärmt und in den Direktreduktionsreaktor als Reduktionsgas wieder zugeführt wird.

Ein vergleichbares Verfahren zum Betreiben eines Direktreduktionsreaktors in einem integrierten Hüttenwerk ist beispielhaft in der EP 1 641 945 B1 offenbart. Es wird vorgeschlagen, Konvertergas mit Koksofengas aufgrund hoher H₂- und CO-Gehalte einem recyclierenden Gas beizumengen, welche als Mischung zunächst auf eine Temperatur erwärmt werden muss, um anschließend in einen Direktreduktionsreaktor zum Reduzieren von Eisenerz rückgeführt werden zu können. Der im Direktreduktionsreaktor erzeugte direktreduzierte Eisenträger wird vollständig im Hochofen eingesetzt.

Einen analogen Ansatz offenbart auch die EP 0 258 208 B1, wobei der direktreduzierte Eisenträger einem Konverter zugeführt wird und ein Überschuss davon einem Elektrolichtbogenofen zugeführt werden kann.

Aufgabe der vorliegenden Erfindung ist es, ein gattungsgemäßes Verfahren derart weiterzuentwickeln, dass die in einem bestehenden integrierten Hüttenwerk vorhandenen energetisch und stofflich wertvollen Prozessgase wirtschaftlich optimiert genutzt werden können.

Diese Aufgabe wird gelöst durch ein Verfahren mit den Merkmalen des Anspruchs 1. Weitere vorteilhafte Ausführungen sind in den Unteransprüchen ausgeführt.

In mindestens einem Direktreduktionsreaktor werden aus oxidischen Eisenträgern, wie zum Beispiel Eisenerz, mittels eines Reduktionsgases, welches Wasserstoff oder Anteile an Kohlenstoffmonoxid und Wasserstoff und/oder Methan, und optional aliphatische Verbindungen wie zum Beispiel Methanol/Ethanol enthalten kann, direktreduzierte Eisenträger und ein Reaktorgas erzeugt. Das Reaktorgas kann unreagierte Bestandteile aus Kohlenstoffmonoxid und/oder Wasserstoff und/oder Methan enthalten, wobei zusätzlich Anteile an Kohlenstoffdioxid und/ oder Wasserdampf enthalten sein können.

Die direktreduzierten Eisenträger werden in mindestens einem Einschmelzer zu Roheisen erschmolzen und nebenbei wird ein Elektroofengas erzeugt, welches reaktive Bestandteile an Wasserstoff und Kohlenstoffmonoxid enthalten kann.

Das Roheisen wird in mindestens einem Konverter, insbesondere Sauerstoffkonverter, durch Raffinieren, somit durch Entziehen von insbesondere Kohlenstoff, Schwefel und/oder Phosphor in Rohstahl oder Stahl überführt. Dabei entsteht ein Konvertergas, welches Anteile an im Wesentlichen Kohlenstoffmonoxid enthalten kann.

Die einzelnen genannten Aggregate und entsprechenden Verfahren sind Stand der Technik und in der Praxis etablierte Prozesse. Somit kennt der Fachmann die Betriebsweise der einzelnen Aggregate.

Erfindungsgemäß wird das aus dem Elektroofen abgeführte Elektroofengas und/oder das aus dem Konverter abgeführte Konvertergas zumindest zu einem Teil dem Reduktionsgas nach Verlassen des Reduktionsgaserwärmers oder des Reformers beigemengt und/oder direkt in den Direktreduktionsreaktor und/oder direkt in den Reformer eingebracht, wobei das Elektroofengas und/oder Konvertergas eine Temperatur von mindestens 700 °C aufweist.

Somit kann nur Konvertergas oder nur Elektroofengas oder eine Kombination aus Konvertergas und Elektroofengas mit dem Reduktionsgas nach Verlassen des Reduktionsgaserwärmers oder des Reformers, welches eine Temperatur zwischen 700 und 1100 °C aufweisen kann, beigemengt bzw. gemischt werden. Je nach Temperatur des Elektroofengases und/oder Konvertergases, insbesondere wenn diese höher ist als die Temperatur des den Reduktionsgaserwärmer verlassende Reduktionsgases, kann ein zusätzliches "Boostern" des Reduktionsgases erfolgen.

Alternativ oder zusätzlich kann nur Konvertergas oder nur Elektroofengas oder eine Kombination aus Konvertergas und Elektroofengas direkt in den Direktreduktionsreaktor eingebracht werden, so dass eine Mischung mit dem Reduktionsgas erst im Direktreduktionsreaktor erfolgen kann.

Alternativ oder zusätzlich kann nur Konvertergas oder nur Elektroofengas oder eine Kombination aus Konvertergas und Elektroofengas direkt in den Reformer eingebracht werden, so dass eine Mischung mit dem Reaktorgas im Reformer stattfinden kann und um eventuell im Elektroofengas und/oder Konvertergas enthaltene Bestandteile von Kohlenstoffdioxid und Wasserdampf im Reformer zu Wasserstoff und Kohlenstoffmonoxid zu reformieren.

Die Mischung aus abgeführtem Konvertergas und aus abgeführtem Elektroofengas oder das abgeführte Konvertergas enthält im Wesentlichen Bestandteile an Kohlenstoffmonoxid, welche sich hervorragend für die Direktreduktion eignen, wobei dadurch ein Einsatz von Frischgas, somit externes Zuführen von Methan (Erdgas) und/oder Wasserstoff, wobei der Anteil an Kohlenstoffmonoxid dominiert, das heißt, dass mindestens 25 Vol.-%, insbesondere mindestens 30 Vol.-%, vorzugsweise mindestens 35 Vol.-%, bevorzugt mindestens 40 Vol.-%, besonders bevorzugt mindestens 45 Vol.-%, weiter bevorzugt mindestens 55 Vol.-% Kohlenstoffmonoxid enthalten ist, reduziert oder insbesondere auch vollständig vermieden werden kann, um den bestehenden Kreislauf aufrecht zu halten. Das Elektroofengas kann mithin mindestens 20 Vol.-%, insbesondere mindestens 25 Vol.-%, vorzugsweise mindestens 30 Vol.-%, bevorzugt mindestens 35 Vol.-% Wasserstoff enthalten. Der Wasserstoffanteil kann beispielsweise durch das Einbringen von Dampf weiter eingestellt werden.

Das Elektroofengas und/oder das Konvertergas kann eine Temperatur von insbesondere mindestens 800 °C, vorzugsweise mindestens 900 °C, bevorzugt mindestens 1000 °C, besonders bevorzugt mindestens 1100 °C aufweisen. Die Temperatur kann maximal 2000 °C, insbesondere maximal 1800 °C, vorzugsweise maximal 1600 °C betragen.

Das Elektroofengas und/oder das Konvertergas kann bei Bedarf auch zusätzlich mit geeigneten Mitteln, insbesondere durch elektrisch betriebene Mittel, in der Temperatur erhöht werden, beispielsweise um mindestens 30 K.

Ist beispielsweise eine Direktbeaufschlagung von Elektroofengas und/oder Konvertergas nicht möglich und der Infrastruktur in einer integrierten Hütte geschuldet, kann ein zwischenzeitiges Abkühlen zugelassen werden, wobei das Elektroofengas und/oder Konvertergas über geeignete Mittel, vorzugsweise elektrisch, auf die Temperatur von mindestens 700 °C gebracht werden.

Der Elektroofen ist ein elektrischer Einschmelzer und kann bevorzugt ein Ofen der Gattung OSBF (Open Slag Bath Furnace) sein. Hierzu zählen Elektroreduktionsöfen, vor allem SAF (Submerged Electric Arc Furnace), welche Schmelzöfen mit Lichtbogen-Widerstandserwärmung sind, die Lichtbögen zwischen der Elektrode und dem Einsatzstoff und/oder der Flüssigphase bilden oder welche den Einsatzstoff und/oder die Flüssigphase mittels Joule-Effekt erwärmen. Beim SAF sind die Elektroden in den Einsatzstoff und/oder die Flüssigphase, insbesondere in die Flüssigschlacke eingetaucht. Je nach Funktionsprinzip/Betriebsweise können die Elektroreduktionsöfen als Wechselstrom-Lichtbogen-Reduktionsöfen (SAFac) oder Gleichstrom-Lichtbogen-Reduktionsöfen (SAFdc) ausgeführt sein.

Der Direktreduktionsreaktor kann in zwei bzw. drei Bereiche unterteilt werden, einem Vorreduktionsbereich, einem Fertigreduktionsbereich und optional einem sogenannten Aufkohlungsbereich, wobei die oxidischen Eisenträger diese Bereiche in der vorgenannten Reihenfolge durchwandern und das Reduktionsgas, welches in den Fertigreduktionsbereich eingebracht wird, in entgegengesetzter Richtung strömt. Ist der Direktreduktionsreaktor bevorzugt ein Schachtofen, so befindet sich der Vorreduktionsbereich im oberen Abschnitt des Schachtofens, in welchen die oxidischen Eisenträger eingebracht und vorreduziert werden, in den Fertigreduktionsbereich (durch Schwerkraft) gelangen, welcher sich im mittleren Abschnitt des Schachtofens befindet und in welchem die Eisenträger im Wesentlichen fertigreduziert werden, und (durch Schwerkraft) weiter wandern in den Aufkohlungsbereich im unteren Abschnitt des Schachtofens, in welchem in der Regel zusätzlich ein kohlenstoffhaltiges Gas eingebracht wird, um den direktreduzierten Eisenträger aufzukohlen. Beim konventionellen Aufkohlen durch zusätzliches Gas wird im unteren Abschnitt in der Regel ein Gasaustausch zwischen Aufkohlungsbereich und Fertigreduktionsbereich im Wesentlich vermieden.

Gemäß einer Ausgestaltung kann das Elektroofengas und/oder Konvertergas direkt in den Vorreduktionsbereich des Direktreduktionsreaktors eingebracht werden. Dadurch können die eingebrachten oxidischen Eisenträger schneller auf Temperatur gebracht werden im Vergleich zur reinen Erwärmung mittels heißem (700 bis 1100 °C) Reduktionsgas, so dass beispielsweise eine Mindesttemperatur von vorzugsweise 570 °C der oxidischen Eisenträger schneller erreicht werden kann, um eine Reduktion von Hämatit über Magnetit zu Wüstit und schließlich zu direktreduzierten Eisenträgern zu begünstigen.

Gemäß einer Ausgestaltung kann das Elektroofengas und/oder Konvertergas direkt in den Fertigreduktionsbereich des Direktreduktionsreaktors eingebracht werden. Dadurch kann insbesondere eine hohe Metallisierung der direktreduzierten Eisenträger erreicht werden und vorzugsweise der Eintrag von Primärenergie (fossil oder biogen oder grünem/regenerativem Wasserstoff) im System reduziert werden.

Gemäß einer Ausgestaltung kann das Elektroofengas und/oder Konvertergas direkt in den Aufkohlungsbereich des Direktreduktionsreaktors eingebracht werden. Aufgrund der hohen Temperatur ist eine hohe Reaktivität mit den direktreduzierten Eisenträgern gegeben und es kann sich Kohlenstoff aus dem Kohlenstoffmonooxidgehalt des Elektroofengases und/oder Konvertergases in Form von Fe₃C auf den Eisenträgern bilden bzw. auch Kohlenstoff auf und in den direktreduzierten Eisenträgern ablagern. Es kann in dieser Ausführung vorgesehen sein, dass ein Gasübergang aus dem Aufkohlungsbereich in den Fertigreduktionsbereich und damit ein Mischen mit dem in den Fertigreduktionsbereich zugeführten Reduktionsgas zugelassen wird.

Das aus dem Direktreduktionsreaktor abgeführte Reaktorgas enthält, je nach Zusammensetzung des eingesetzten Reduktionsgases und der Beimengung des Elektroofengases und/oder Konvertergases, noch nicht abreagierte Anteile, insbesondere Verbindungen oder Mischungen aus Kohlenstoff und Sauerstoff (CO, CO₂), Methan (CH₄), Wasserstoff (H₂) und/oder Wasserdampf (H₂O), sowie prozessbedingte unvermeidbare Verunreinigungen.

Gemäß einer Ausgestaltung wird das aus dem Direktreduktionsreaktor abgeführte Reaktorgas entfeuchtet. Das abgeführte Reaktorgas wird durch eine Einheit durchgeleitet, beispielsweise durch einen Kondensator, und entsprechend abgekühlt, so dass der im Reaktorgas befindliche Wasserdampf kondensiert und somit vom Reaktorgas abgetrennt wird. Durch das Kondensieren und Ableiten des Kondensats wird das Reaktorgas "entfeuchtet". Dadurch kann die Qualität des Reaktorgases erhöht werden.

Eine weitere Ausgestaltung sieht vor, dass der im entfeuchteten Reaktorgas enthaltene CO₂-Anteil abgetrennt wird, welches anschließend als im Wesentlichen kohlenstoffdioxidfreies Reaktorgas wieder als Reduktionsgas bzw. als dominanter Teil oder Hauptanteil des Reduktionsgases in den Direktreduktionsreaktor rückgeführt bzw. einbracht wird. Das entfeuchtete Reaktorgas wird durch eine Einheit durchgeleitet, in welcher Verbindungen oder Mischungen aus Kohlenstoff und Sauerstoff, wie zum Beispiel Kohlenstoffdioxid (CO₂), abgeschieden wird, beispielsweise durch eine CO₂-Abtrennung in Form einer Aminwäsche, Carbonatwäsche, Membranabtrennungstechnologie, wie zum Beispiel selektive Membranen, oder einer PSA (Pressure Swing Absorption). Um die Klimabilanz weiter zu verbessern, kann das aus dem entfeuchteten Reaktorgas abgeschiedene Kohlenstoffdioxid beispielsweise in einer geeigneten Umgebung gespeichert werden, mittels CCS (Carbon Capture and Storage) oder stofflich im Rahmen eines CCU (Carbon Capture and Utilization)-Verfahrens genutzt werden. Des Weiteren kann das Kohlenstoffdioxid (CO₂) auch als mögliches Aufkohlungsgas oder Teil eines möglichen Aufkohlungsgases im Aufkohlungsbereich des Direktreduktionsreaktors stofflich genutzt werden. Bei Verwendung einer Direktreduktionsanlage nach dem sogenannten und bekannten Midrex-Verfahren, welche mindestens einen Reformer anstelle eines Reduktionsgaserwärmers umfasst, in welchem konventionell Erdgas bzw. Methan als Frischgas zu einem Reduktionsgas umfassend Kohlenstoffmonoxid und Wasserstoff umgewandelt wird, könnte das Reaktorgas ohne Kohlenstoffdioxidabtrennung in den mindestens einen Reformer eingebracht werden und das enthaltene Kohlenstoffdioxid mit Zugabe von Erdgas bzw. Methan im Reformer zu Kohlenstoffmonoxid und Wasserstoff reformiert werden, um es dem Direktreduktionsreaktor als Reduktionsgas wieder zuzufügen.

Das in den Direktreduktionsreaktor eingeleitete Reduktionsgas zum Direktreduzieren der oxidischen Eisenträger zu direktreduzierten Eisenträgern wird vor dem Einspeisen in den insbesondere Fertigreduktionsbereich des Direktreduktionsreaktors auf eine Temperatur zwischen 700 und 1100 °C in mindestens einem Reduktionsgaserwärmer oder in mindestens einem Reformer erwärmt. Hierfür kann als Brenngas oder als Zusatzgas zu einem Brenngas, somit zumindest zu einem Teil des Brenngases, zum Befeuern des Reduktionsgaserwärmers oder des Reformers ein Teil des entfeuchteten Reaktorgases verwendet werden. Beispielsweise kann bis zu 20 %, insbesondere bis zu 16 %, vorzugsweise bis zu 13 %, bevorzugt bis zu 10 % des entfeuchteten Reaktorgases zumindest zu einem Teil als Brenngas verwendet werden. Dadurch können beispielsweise die prozessbedingten Verunreinigungen im quasi geschlossenen System minimal gehalten werden und durch eine Teilabzweigung als Brenngas somit einer unerwünschten Erhöhung im System entgegengewirkt werden.

Das integrierte Hüttenwerk kann des Weiteren eine Kokerei umfassen, in welcher Koks für einen Hochofenprozess erzeugt werden kann. Das integrierte Hüttenwerk kann des Weiteren auch mindestens einen Hochofen umfassen, in welchem oxidische Eisenträger mit Koks und weiteren Zuschlagstoffen zu Roheisen und Schlacke erschmolzen werden. Das im Hochofen erzeugte Roheisen kann im Konverter, neben dem oder auch zusammen mit dem aus dem Elektroofen stammenden Roheisen, zu Rohstahl oder Stahl weiterveredelt werden.

Um einen Kreislaufbetrieb im Wesentlichen sicherstellen zu können, muss der Teil aus dem Reaktorgas, welcher durch das Entfeuchten, durch optionale Kohlenstoffdioxidabscheidung und durch optionale Teilabzweigung zumindest zu einem Teil an Brenngas abgeführt wird, somit der ausgeschleuste Massenstrom durch mindestens Elektroofengas und/oder Konvertergas, und falls dieses nicht ausreichend bereitgestellt werden kann, durch zusätzliches Frischgas zu ersetzen.

Bei dem Frischgas kann es sich um Methan, beispielsweise um Erdgas oder Bio-Methan etc., oder um Wasserstoff oder Mischung daraus handeln.

Gemäß einer Ausgestaltung kann Frischgas variabel je nach Verfügbarkeit des Elektroofengases und/oder Konvertergases zugeführt werden. Da zumindest der Konverter nicht kontinuierlich betrieben wird, steht somit auch nur temporär Konvertergas zur Verfügung. Auch ein Elektroofen wird in der Regel kein Elektroofengas 24/7 bereitstellen können, so dass je nach Auslegung und Betriebsweise einer Direktreduktionsanlage Frischgas zugeführt werden kann, falls beispielsweise Überschüsse an Konvertergas und/oder Elektroofengas nicht (zwischen)gespeichert werden (können), um einen im Wesentlichen kontinuierlichen Betrieb des Direktreduktionsreaktors sicherstellen zu können. Es kann aber auch die Betriebsweise an die Verfügbarkeit des Elektroofengases und/oder Konvertergases angepasst werden, so dass so wenig wie möglich Frischgas zugeführt werden braucht.

Gemäß einer Ausgestaltung kann vorgesehen sein, dass beispielsweise Elektroofengas und Konvertergas und ggf. frischer Wasserstoff vorab so gemischt werden, dass eine möglichst konstante Zielzusammensetzung und/oder Zieltemperatur erreicht wird, so dass ein möglichst kontinuierlicher und/oder von der Zusammensetzung/Temperatur schwankungsfreier Betrieb der Direktreduktionsanlage ermöglicht werden kann.

Näher erläutert wird die Erfindung anhand der folgenden Ausführungsbeispiele in Verbindung mit der Figur 1. Dabei zeigt die Figur 1 ein Beispiel eines erfindungsgemäßen Verfahrens an einer schematischen Darstellung eines integrierten Hüttenwerks zum Betreiben eines Direktreduktionsreaktors.

Das integrierte Hüttenwerk (1) umfasst mindestens einen Direktreduktionsreaktor (2) zum Direktreduzieren von oxidischen Eisenträgern (io) zu direktreduzierten Eisenträgern (ri), mindestens einen Elektroofen (3) zum Einschmelzen der direktreduzierten Eisenträger (ri) zu Roheisen und mindestens einen Konverter (4) zum Raffinieren von Roheisen zu Rohstahl oder Stahl. Nicht dargestellt kann das integrierte Hüttenwerk (1) mindestens eine Kokerei zum Verkoken von Kohle zu Koks und mindestens einen Hochofen zum Erschmelzen von oxidischen Eisenträgern mit Koks und weiteren Zuschlagstoffen zu Roheisen umfassen. Das im nicht dargestellten Hochofen erzeugte Roheisen (HM) kann neben dem oder zusammen mit dem im Elektroofen (3) erzeugten Roheisen im Konverter (4) zu Stahl weiterveredelt werden. Durch die Betriebsweise entsteht im Konverter (4) ein Konvertergas (KG), welches bevorzugt kohlenstoffmonooxidhaltig ist.

Oxidische Eisenträger (io) werden in einen Direktreduktionsreaktor (2), welcher beispielsweise als Schachtofen ausgebildet sein kann und somit am oberen Ende entsprechend bestückt wird, eingebracht. Am unteren Ende des Direktreduktionsreaktors (2) werden die direktreduzierten Eisenträger (ri) entnommen und einem Elektroofen (3) zum Einschmelzen der direktreduzierten Eisenträger (ri), insbesondere mit Zugabe von weiteren Zusätzen, wie zum Beispiel Stahlschrott und/oder Kohlenstoffträgern, zugeführt. Durch die Betriebsweise entsteht im Elektroofen (3) ein Elektroofengas (EG), welches bevorzugt kohlenstoffmonoxidhaltig ist. Ein bevorzugt kohlenstoffmonoxidhaltiges Elektroofengas (EG) kann beispielsweise dann erzeugt bzw. erzielt werden, wenn der Elektroofen (3) reduzierend betrieben wird, d.h. mit einer reduzierenden Atmosphäre. Die Art und Weise zum Betreiben eines Elektroofens (3) mit einer reduzierenden Atmosphäre ist dem Fachmann bekannt. Der im Konverter (4) raffinierte Stahl kann im integrierten Hüttenwerk (1) auf schnellstem Weg einer Sekundärmetallurgie zugeführt werden, um den gewünschten Stahl aufzubereiten und anschließend zu Halbzeugen, wie zum Beispiel zu Flach- oder Langprodukten, zu vergießen.

Neben oxidischen Eisenträgern (io) muss der Direktreduktionsreaktor (2) auch mit einem Reduktionsgas (RG) zum Austreiben des Sauerstoffs aus den oxidischen Eisenträgern (io) beschickt werden, welches aus kohlenstoffhaltigen Verbindungen und/oder kohlenwasserstoffhaltigen und/oder Wasserstoff oder Mischungen daraus bestehen kann und im Gegenstromprinzip den Direktreduktionsreaktor (2), insbesondere von unten nach oben, durchströmt. Das Reduktionsgas (RG) wird vor dem Beschicken in einem Reduktionsgaserwärmer (5) oder in einem Reformer auf eine erforderliche Betriebstemperatur erwärmt, beispielsweise zwischen 700 und 1100 °C.

Das abgeführte Reaktorgas (TG) wird entfeuchtet, indem es beispielsweise durch einen Kondensator durchgeführt und entsprechend abgekühlt wird, so dass der im Reaktorgas (TG) befindliche Wasserdampf (H₂O) kondensiert und somit vom Reaktorgas (TG) abgetrennt werden kann.

Ein Teil des entfeuchteten Reaktorgases (TG) kann zumindest zu einem Teil als Brenngases (BG) zum Befeuern mindestens eines Reduktionsgaserwärmers (5) oder des Reformers verwendet werden. Das aus dem entfeuchteten Reaktorgas (TG) abgezweigte Brenngas (BG) kann bei Bedarf durch ein weiteres Brenngas ergänzt werden. Luft und/oder Sauerstoff (O₂) dient als Oxidationsmittel für den Verbrennungsprozess im Reduktionsgaserwärmer (5) oder im Reformer. Ist ein zusätzlicher Wärmebedarf um das Erzielen der Betriebstemperatur des Reduktionsgases (RG) erforderlich, kann bei Bedarf auch elektrisch zugeheizt werden, hier nicht dargestellt.

Das im Kreislauf (I) geführte Reaktorgas (TG) kann nach dem Entfeuchten zusätzlich von Kohlenstoffdioxid (CO2) befreit werden, indem das entfeuchtete Reaktorgas (TG) durch eine geeignete CO₂-Abtrennung durchgeführt wird.

Unverbrauchtes Reduktionsgas wird zusammen mit etwaigen gasförmigen Reaktionsprodukten als Reaktorgas (TG) aus dem Direktreduktionsreaktor (2) abgeführt. Das abgeführte Reaktorgas (TG) kann Wasserstoff (H₂), eine Verbindung oder Mischung aus Kohlenstoff und Sauerstoff (CO, CO₂) und/oder mindestens eine wasserstoffhaltige Verbindung (H₂O) und unvermeidbare Verunreinigungen enthalten. Im Standardprozess wird das abgeführte Reaktorgas (TG) im Kreislauf (I) dem Direktreduktionsreaktor (2) wieder zugeführt, wobei Frischgas (FG) nicht nur zur Verbesserung des Reduktionspotentials sondern auch zum Ausgleich des durch Entfeuchten, durch optionale Teilabzweigung zumindest zu einem Teil an Brenngas (BG) und durch optionale Kohlenstoffdioxidabscheidung abgeführte Menge zusätzlich beigemengt werden kann, oder Frischgas (FG) zum Reformieren des Reaktorgases (TG), welches in den Reformer rezykliert wird, um das CO₂ zu CO und H₂ umzuwandeln.

Erfindungsgemäß kann das aus dem Elektroofen (3) abgeführte Elektroofengas (EG) und/oder das aus dem Konverter (4) abgeführte Konvertergas (KG) zumindest zu einem Teil dem Reduktionsgas (RG) nach Verlassen des Reduktionsgaserwärmers (5) oder des Reformers beigemengt werden. Alternativ oder zusätzlich kann das aus dem Elektroofen (3) abgeführte Elektroofengas (EG) und/oder das aus dem Konverter (4) abgeführte Konvertergas (KG) direkt in den Direktreduktionsreaktor (2) eingebracht werden. Alternativ oder zusätzlich kann das aus dem Elektroofen (3) abgeführte Elektroofengas (EG) und/oder das aus dem Konverter (4) abgeführte Konvertergas (KG) direkt in den Reformer eingebracht werden, um insbesondere enthaltenes H₂O und CO₂ zu reformieren. Das Elektroofengas (EG) und/oder Konvertergas (KG) weist eine Temperatur von mindestens 700 °C auf. Dadurch kann zumindest ein Teil des Frischgases (FG) oder das Frischgas (FG) vollständig ersetzt werden.

Der Direktreduktionsreaktor (2) kann einen Vorreduktionbereich (2.1), einen Fertigreduktionsbereich (2.2) und einen optionalen Aufkohlungsbereich (2.3) aufweisen. Das Reduktionsgas (RG) wird in den Fertigreduktionsbereich (2.2) des Direktreduktionsreaktors (2) eingeleitet. Falls kein "Boostern" des Reduktionsgases (RG) beabsichtigt ist oder zusätzlich dazu, kann das Elektroofengas (EG) und/oder Konvertergas (KG) direkt in den Direktreduktionsreaktor (2) eingebracht werden, und zwar entweder
- in den Vorreduktionsbereich (2.1) oder
- in den Fertigreduktionbereich (2.2) oder
- den Aufkohlungsbereich (2.3) oder
- in den Vorreduktionsbereich (2.1) und in den Fertigreduktionsbereich (2.2) oder
- in den Vorreduktionsbereich (2.1) und in den Aufkohlungsbereich (2.3) oder
- in den Fertigreduktionsbereich (2.2) und in den Aufkohlungsbereich (2.3) oder
- in den Vorreduktionsbereich (2.1), in den Fertigreduktionsbereich (2.2) und in den Aufkohlungsbereich (2.3).

Nicht dargestellt ist die Variante, Konvertergas (KG) und/oder Elektroofengas (EG) direkt in den Reformer einzubringen.

Die Menge des verfügbaren Elektroofengases (EG), wie auch des Konvertergases (KG) kann je nach Betriebsweise variieren. So steht beispielsweise Konvertergas (KG) nicht dauerhaft zur Verfügung, und wenn verfügbar, kann das heiße Konvertergas (KG) mit einer Temperatur von mindestens 700 °C temporär bereitgestellt werden. Frischgas (FG) kann somit bei Bedarf auch je nach Verfügbarkeit des Elektroofengases (EG) und/oder des Konvertergases (KG) variabel zugeführt werden.

## Patentansprüche

1. Verfahren zum Betreiben eines Direktreduktionreaktors (2) in einem integrierten Hüttenwerk (1), umfassend mindestens einen Direktreduktionsreaktor (2) zum Direktreduzieren von oxidischen Eisenträgern (io) zu direktreduzierten Eisenträgern (ri) und Erzeugung eines Reaktorgases (TG), mindestens einen Elektroofen (3) zum Einschmelzen des Eisenschwamms zu Roheisen und Erzeugung eines Elektroofengases (EG) und mindestens einen Konverter (4) zum Raffinieren von Roheisen zu Rohstahl oder Stahl und Erzeugung eines Konvertergases (KG), wobei mindestens ein Teil des aus dem Direktreduktionsreaktor (1) abgeführten Reaktorgases (TG) im Kreislauf (I) geführt wird, in mindestens einem Reduktionsgaserwärmer (5) oder in mindestens einem Reformer erwärmt und in den Direktreduktionsreaktor (2) als Reduktionsgas (RG) wieder zugeführt wird, **dadurch gekennzeichnet, dass** das aus dem Elektroofen (3) abgeführte Elektroofengas (EG) und/oder das aus dem Konverter (4) abgeführte Konvertergas (KG) zumindest zu einem Teil dem Reduktionsgas (RG) nach Verlassen des Reduktionsgaserwärmers (5) oder des Reformers beigemengt wird und/oder direkt in den Direktreduktionsreaktor (2) und/oder direkt in den Reformer eingebracht wird, wobei das Elektroofengas (EG) und/oder Konvertergas (KG) eine Temperatur von mindestens 700 °C aufweist.

2. Verfahren nach Anspruch 1, wobei das Elektroofengas (EG) und/oder Konvertergas (KG) eine Temperatur von mindestens 900 °C aufweist.

3. Verfahren nach Anspruch 1 oder 2, wobei der Direktreduktionsreaktor (2) einen Vorreduktionsbereich (2.1) aufweist, in welchen das Elektroofengas (EG) und/oder Konvertergas (KG) direkt eingebracht wird.

4. Verfahren nach Anspruch 1 oder 2, wobei der Direktreduktionsreaktor (2) einen Fertigreduktionsbereich (2.2) aufweist, in welchen das Elektroofengas (EG) und/oder Konvertergas (KG) direkt eingebracht wird.

5. Verfahren nach Anspruch 1 oder 2, wobei der Direktreduktionsreaktor (2) einen Aufkohlungsbereich (2.3) aufweist, in welchen das Elektroofengas (EG) und/oder Konvertergas (KG) direkt eingebracht wird.

6. Verfahren nach einem der vorgenannten Ansprüche, wobei das abgeführte Reaktorgas (TG) entfeuchtet wird und optional Kohlenstoffdioxid abgetrennt wird.

7. Verfahren nach Anspruch 6, wobei ein Teil des entfeuchteten Reaktorgases (TG) zumindest zu einem Teil als Brenngases (BG) zum Befeuern mindestens eines Reduktionsgaserwärmers (5) oder mindestens eines Reformers verwendet wird.

8. Verfahren nach einem der vorgenannten Ansprüche, wobei Frischgas (FG) variabel je nach Verfügbarkeit des Elektroofengases (EG) und/oder Konvertergases (KG) zugeführt wird.
